# FASCICULE DE BREVET EUROPEEN

(11) **EP 0 006 390 B1**
(45) Date de publication et mention de la délivrance du brevet: **30.11.1988**
(21) Numéro de dépôt: 79400405.1
(22) Date de dépôt: 19.06.1979
(51) Int. Cl.: D21D 3/00, D21H 5/00, B41M 5/00, C04B 28/00

(54) **Procédé de préparation d'une feuille fibreuse par voie papetière en vue d'améliorer les liaisons et la rétention, feuille obtenue selon ce procédé et son application notamment dans le domaine du remplacement de l'amiante et des supports d'impression-écriture**
Verfahren zur Herstellung einer Faserbahn nach einer Papierherstellungsmethode im Hinblick auf eine Verbesserung der Bindung und der Retention, eine nach diesem Verfahren hergestellte Bahn und ihre Verwendung als Ersatzmaterial für Asbestprodukte und als Druck- oder Schreibunterlage
Process of forming a fibrous web by the papermaking technique in order to improve the binding and retention, web obtained by this process and its use as a substitute material for asbestos products and as a printing or writing support

(30) Priorité: 20.06.1978 FR 7818447; 24.01.1979 FR 7901833; 24.04.1979 FR 7910386
(43) Date de publication de la demande: 09.01.1980
(73) Titulaire: ARJOMARI-PRIOUX S.A., 75006 Paris (FR)
(72) Inventeur: Gomez, Daniel, F-38850 Charavines (FR)
(74) Mandataire: Bertrand, Didier

(56) Documents cités:
- DE-B- 1 239 932
- GB-A- 1 338 759
- JP-A-45 008 164
- US-A- 2 601 597
- US-A- 2 843 479
- US-A- 3 184 373
- CASEY "Pulp and Paper" 1952 Interscience Pub.,New York Chapitre IX "Filling and loading" p. 469, 470, 472
- PULP AND PAPER MANUFACTURE ; vol. 3; Mc Graw Hill.1953 p. 274
- G. MARTIN "Le Papier" Coll. Que sais-je ? 3e éd. 1976 Presses Universitaires de France. p. 84, 85
- PAPIER CARTON et CELLULOSE, Nov. 1980, p. 50

## Description

La présente invention a trait à un nouveau procédé de préparation d'une feuille fibreuse par voie papetière incluant la précipitation de liant et de charges, pour améliorer les liaisons, les propriétés mécaniques, la rétention des charges et permettre ainsi la diminution des pertes matières et la pollution des eaux. Elle concerne également la feuille fibreuse obtenue selon ce procédé et son application notamment dans le domaine des revêtements en remplacement de l'amiante et dans le domaine des supports d'impression-écriture.

On sait que les papiers et cartons sont principalement constitués de fibres cellulosiques nobles (c'est-à-dire provenant notamment des pâtes de bois résineux et/ou de bois feuillus) en association, le cas échéant, avec une charge minérale (notamment le talc, le kaolin, le carbonate de calcium, le carbonate de magnésium) et un liant, et qu'ils peuvent également renfermer des agents auxiliaires tels que notamment les agents de collage, les agents de rétention, les agents anti-siime et les azurants optiques.

Dans le domaine du remplacement de l'amiante, on sait que l'on a proposé, dans la demande de brevet français publiée n° 2 357 676, un procédé de préparation d'une feuille fibreuse à partir de fibres végétales ou animales, d'une charge minérale et d'un liant. Or ce procédé présente de nombreux inconvénients (mauvaise rétention et faibles propriétés mécaniques du produit final, notamment) et n'a pas pu être exploité industriellement.

Par ailleurs on sait que dans le passé on a préconisé des solutions techniques faisant appel à des agents de rétention particuliers pour résoudre le problème de la rétention, voir à cet effet les brevets britanniques n° 1 407 100, 1 338 759, 1 372 146 et 1 338 513, et américains n° 2 657 991 et 3 184 373.

On sait aussi que les prix de plus en plus élevés des fibres cellulosiques nobles ont conduit l'industrie papetière à rechercher des produits et matières premières de remplacement. Parmi les solutions techniques qui ont été envisagées, on peut mentionner celles qui consistent à augmenter la teneur en charge minérale introduite dans la masse pour diminuer la consommation en fibres. Or, il se trouve que ces solutions engendrent (i) une diminution sensible des propriétés mécaniques du substrat en feuille (notamment la résistance à la traction, la résistance à l'éclatement, et, surtout, la cohésion interne et la rigidité) et (ii) des difficultés au niveau de la fabrication puis de l'utilisation (car la fragilité du substrat en feuille peut être à l'origine d'une réduction des cadences de production afin d'éviter les casses sur machine et par suite les déchets).

Ainsi, la solution technique proposée par le brevet français n° 1 033 298, qui consiste à préparer un papier épais à partir de fibres et d'une charge minérale, ne convient pas notamment dans le domaine des supports d'impression-écriture, car elle conduit à un produit final mou. Par ailleurs, la solution technique proposée parle brevet américain précité n° 3 184 373, qui consiste à préparer un support d'impression-écriture à partir de fibres, d'une charge minérale et d'un mélange d'agents de rétention, est insatisfaisante en ce sens que les flocs constitués par les fibres et la charge minérale sont faiblement liés en raison de l'absence d'un agent liant : de plus, lesdits flocs sont instables et ne supportent pas les turbulences dans les circuits de tête de la machine à papier, comme indiqué dans ledit brevet américain, colonne 7 lignes 37 et suivantes.

Selon l'invention on préconise pour résoudre le problème de l'amélioration des liaisons et de la rétention, une nouvelle solution technique incluant la précipitation d'un liant et d'une charge minérale, et qui repose sur l'utilisation d'un agent floculant avant et après l'introduction du liant et qui est directement utilisable quand on veut augmenter la teneur en charge minérale pour avoir un rapport pondéral charge minérale-fibres élevées compris entre 2 et 9, ou encore quand on veut améliorer les propriétés mécaniques des papiers existants, ou enfin quand on souhaite augmenter le taux de charge minérale restante d'un papier ayant un rapport pondéral charge minérale-fibres compris entre 0 et 2 sans affecter ses propriétés mécaniques.

Un des buts de l'invention est de proposer un procédé unique permettant de préparer (a) une feuille fibreuse destinée à remplacer l'amiante dans le domaine des panneaux de revêtement, notamment les panneaux de revêtement de sol, et (b) une feuille fibreuse destinée à être utilisée dans le domaine des supports d'impression-écriture et des papiers spéciaux.

Un autre but de l'invention est de proposer un produit en feuille qui soit imputrescible et/ou ininflammable et qui présente une bonne stabilité dimensionnelle à l'état sec, à l'état humide et à la chaleur, et de bonnes propriétés d'isolation thermique et acoustique, de façon à pouvoir remplacer l'amiante, car l'on sait que l'utilisation de cette dernière implique (i) le recours à des installations compliquées entraînant des investissements et des frais de fonctionnement importants et (ii) le respect de règles de sécurité et d'hygiène très strictes, pour éviter tout risque d'absorption ou d'inhalation de fibres et poussières d'amiante.

Un autre but de l'invention est d'améliorer les propriétés mécaniques des feuilles fibreuses utiles notamment dans le domaine de l'impression-écriture et plus précisément les deux propriétés importantes que sont la cohésion interne et la rigidité. Sur le plan technique, on se propose d'améliorer les propriétés mécaniques des papiers existants, sans modifier la teneur en charge minérale non liante, et, sur le plan économique, on se propose d'augmenter la teneur en charge minérale non liante des papiers et de pallier les inconvénients de la diminution de l'ensemble des propriétés mécaniques, notamment la cohésion interne, la rigidité et la déchirure qu'engendre l'augmentation de ladite teneur en charge minérale.

Parmi les avantages de l'invention on peut notamment mentionner les économies de matière et d'énergie (siccité plus élevée à l'entrée en sécherie des papiers chargés, d'où séchage plus rapide), et, en outre, une augmentation de la vitesse de production (notamment dans la fabrication des roto-offsets).

Parmi les applications du procédé de l'invention on peut notamment mentionner :
a) les applications visant le domaine des revêtements en remplacement notamment de l'amiante, à partir d'une feuille fibreuse ayant un rapport pondéral charge minérale non liante-fibres compris entre 2 et 9, et avantageusement compris entre 3 et 9 ;
b) les applications visant le domaine des supports d'impression-écriture et de papiers spéciaux à partir d'une feuille fibreuse ayant un rapport pondéral charge minérale non liante-fibres compris entre 2 et 9, et utilisable en tant que support pour héliogravure, offset, flexographie, typographie, impression taille-douce, photocopie, papier chèque, étiquette, couché classique, couché moderne, édition, affiches publicitaires (ignifugées ou non ignifugées), journaux, annuaires, écriture (manuscrite ou avec machine à écrire), cahiers, cartonnettes, couvertures, ou encore support pour reprographie, pour papier diazo, support abrasif, anti-adhérent ou stratifié.

Par « feuille fibreuse ou encore « substrat en feuille on entend ici un matériau composite préparé par voie papetière et comprenant des fibres, un liant organique et au moins un floculant ; ce matériau composite pouvant, le cas échéant, comprendre en outre une charge minérale non liante et un ou plusieurs adjuvants classiques en papeterie.

Par « feuille minérale » on entend ici une feuille fibreuse particulière préparée par voie papetière et comprenant des fibres, un liant et une charge minérale, et dans laquelle la quantité de charge minérale est relativement importante par rapport à celle des fibres.

Par « mélange de base » on entend ici un mélange constitué par les fibres et la charge minérale non liante.

Par « amélioration des propriétés mécaniques » on entend ici l'amélioration des propriétés mécaniques des feuilles fibreuses existantes, d'une part, et le maintien des propriétés mécaniques quand on augmente la teneur en charge minérale non liante dans lesdites feuilles, d'autre part.

Dans ce qui suit, le rapport pondéral charge minérale non liante-fibres a été désigné par la lettre R.

Le procédé de préparation selon l'invention d'une feuille fibreuse en vue d'améliorer les liaisons, la rétention, dans lequel on forme une feuille par voie humide à partir d'une suspension aqueuse renfermant des fibres, un liant organique, un floculant et une charge minérale non liante, ledit procédé, dans lequel le floculant est introduit dans la suspension aqueuse renfermant le mélange de base étant caractérisé en ce que successivement :
a) on prépare une suspension aqueuse renfermant 100 parties en poids sec d'un mélange de base ayant un rapport pondéral charge minérale non liante-fibres R compris entre 2 et 9 ;
b) on introduit dans cette suspension 0,01 à 4 parties en poids sec de floculant ;
c) on introduit dans le mélange résultant 0,2 à 30 parties en poids sec de liant organique ;
d) on introduit dans le mélange résultant 0,01 à 6 parties en poids sec de floculant ; et
e) on forme une feuille fibreuse à partir de la suspension aqueuse résultante selon une technique papetière puis essore et sèche ladite feuille.

Selon un mode avantageux de mise en oeuvre, on opère en deux stades :
au stade 1, on prépare une suspension aqueuse en introduisant successivement 100 parties en poids de mélange de base, 0,01 à 4 parties en poids de floculant, le liant organique et 0,01 à 6 parties en poids de floculant, puis forme une feuille que l'on essore et sèche ;
au stade 2, on soumet, si nécessaire, la feuille ainsi obtenue à au moins un traitement complémentaire.

D'une manière générale, le traitement complémentaire du stade 2 est fonction de l'application envisagée, puisque la feuille obtenue au stade 1 peut être utilisée comme support de base pour tout type de traitement de surface (traitement mécanique, tel que lissage, calandrage ou grainage ; ou traitement chimique tel que surfaçage ou couchage sur machine ou hors machine à papier).

Du point de vue pratique pour préparer notamment un support d'impression-écriture et un produit destiné au remplacement de l'amiante, il est préféré de mettre en oeuvre le stade 1 puis le stade 2.

Toutes les fibres conviennent pour l'élaboration de la feuille minérale selon l'invention, à l'exclusion, bien entendu, des fibres d'amiante en raison des difficultés mentionnées plus haut même si leur utilisation ne soulève aucun problème technique. Parmi les fibres que l'on préconise, on peut notamment citer les fibres organiques naturelles (telles que les fibres cellulosiques, les fibres de cuir, les fibres végétales) et synthétiques (telles que les fibres de polyamides, de polyalkylènes et de polyesters), et les fibres minérales (telles que les fibres de verre, de céramique, de sulfate de calcium et de carbone). On peut bien entendu utiliser des mélanges de ces fibres ainsi que les fibres de récupération de vieux papiers et de textiles. Les fibres utilisables ont 0,1 à 8 mm de longueur (par exemple : 0.2-3 mm pour les fibres cellulosiques, 3-6 mm pour les fibres de verre et 0,1-0,3 mm pour les fibres de laine de roche). L'utilisation de fibres de sulfate de calcium et en particulier de fibres de gypse aciculaire demande au préalable une saturation des eaux de dilution en sulfate de calcium (2 à 3 g/1) afin de ne pas dissoudre lesdites fibres dans la suspension du mélange de base.

A titre d'illustration un certain nombre de fibres utilisables a été donné dans le tableau 1. Les fibres cellulosiques utilisées seules ou en association avec d'autres fibres auront un degré Schopper-Riegler (S.R.) compris entre 15 et 65.

Les fibres préférées sont les fibres cellulosiques, car, bien que relativement onéreuses, elles sont encore moins chères que les autres fibres. Selon un mode préféré de réalisation on préconise d'utiliser des fibres celulosiques en association avec des fibres de polyalkylène (notamment polyéthylène et polypropylène). L'utilisation de fibres de polyalkylène permet de renforcer la solidité de l'ensemble (cohésion interne notamment) et la stabilité dimensionnelle. En effet, ces fibres qui fondent ou se ramollissent à 120-200 °C permettent de renforcer les caractéristiques mécaniques (adhésion à l'état sec et à l'état humide, stabilité dimensionnelle), de conférer au papier un certaine épaisseur (ce qui, pour une épaisseur et un grammage donnés, réduit les coûts matières), de diminuer la quantité de liant et, le cas échéant, la quantité de fibres de verre à utiliser, notamment dans la réalisation de panneaux de revêtement, de favoriser l'égouttage (plus grande vitesse, meilleur coût de production) lors de la formation de la feuille, et de diminuer le peluchage (notamment pour éviter les points durs et les irrégularités de surface). Le traitement à chaud (à 120-200 °C environ pendant 4 à 2 minutes environ) des feuilles minérales renfermant des fibres de polyalkylène peut être effectué sur la machine à papier, ou chez l'utilisateur (par exemple pendant le séchage de l'enduction vinylique de 3 minutes à 180 °C) hors machine à papier.

Parmi les mélanges de fibres renfermant des fibres de polyalkylène on pourra avantageusement faire appel aux mélanges fibres cellulosiques-fibres de polyéthylène (75 : 25) en poids et (16 : 9) en poids, au mélange fibres cellulosiques-fibres de polyéthylène-fibres de verre (16 9 : 2) en poids, et au mélange fibres cellulosiques-fibres de polyéthylène-fibres de laine de roche (16 8 : 3) en poids.

Le liant à utiliser au stade 1 est un liant organique d'origine naturelle ou synthétique car les liants minéraux et les ciments présentent l'inconvénient d'avoir une durée de prise longue. Le liant organique assure la liaison des constituants de la feuille fibreuse entre eux, peut renforcer les propriétés physiques de la feuille fibreuse et joue le rôle d'agent de rigidification. Parmi les liants qui conviennent on peut notamment citer ceux du tableau III ci-après.

De façon avantageuse on utilisera, pour 100 parties en poids du mélange de base, 2 à 15 parties en poids de liant.

Dans le domaine des supports d'impression-écriture et des papiers spéciaux, le liant le plus intéressant est l'amidon qui est un produit constitué d'une substance polymère à chaîne linéaire, l'amylose, et d'une substance polymère tridimensionnelle, l'amylopectine, et plus particulièrement l'amidon renfermant 50 à 6 000 motifs anhydroglucose (dans le polymère linéaire) par molécule, tel que la fécule native (notamment obtenue à partir de la pomme de terre) et l'amidon de maïs natif, qui renferment 100 à 6 000 motifs anhydroglucose (dans le polymère linéaire) par molécule, et les amidons modifiés par voie chimique ou enzymatique (esters phosphoriques d'amidon carboxyméthylé, et amidon dégradé enzymatiquement) qui renferment de 50 à 3000 motifs anhydroglucose par molécule. Ces amidons réagissent, soit avec les ions aluminium, soit avec les floculants cationiques synthétiques mentionnés ci-après, pour former un complexe qui a une bonne affinité pour la fibre et la charge. On peut également utiliser des amidons modifiés ioniquement.

L'amidon ayant 50 à 6 000 motifs anhydroglucose (dans le polymère linéaire) par molécule, est le liant préféré en ce sens que (i) il contribue de façon surprenante à l'obtention de la rigidité, du « claquant et du « sonnant du papier (il joue le rôle d'agent de rigidification ce qui est important car l'on sait que l'augmentation de la charge introduite dans le support nuit entre autres choses à la rigidité du papier : un papier trop mou « passe mal sur une offset rapide) (ii) il remplace avantageusement les latex qui sont des liants chers, et (iii) facilite le repulpage des cassés.

Dans le domaine des revêtements les liants préférés sont l'amidon comme indiqué ci-dessus, et surtout les latex, notamment les latex acryliques tels que L9 et L10 et les latex styrène-butadiène tels que L12 et L13 (voir tableau III).

Il est essentiel que, lors de la mise en oeuvre du stade 1, le floculant soit introduit avant et après l'ajout du liant. Avant l'ajout de liant, il permet (i) la cationisation des fibres et, quand une charge minérale non liante est présente, la précipitation de ladite charge sur les fibres, et (ii) la floculation du liant quand celui-ci est incorporé au mélange constitué par les fibres et le floculant ou par les fibres, la charge et le floculant. Après l'ajout du liant, il complète la floculation de celui-ci, renforce la cohésion des flocs, améliore la rétention globale et favorise l'égouttage.

Bien entendu, on peut utiliser, soit le même agent floculant avant et après l'ajout de liant, soit encore des agents floculants différents, soit enfin des mélanges d'agents floculants.

Parmi les floculants qui conviennent, on peut notamment mentionner les sels métalliques tels que notamment les sels d'aluminium, de fer (II) de fer (III), de zinc et de chrome tels que les halogénures, sulfates et phosphates, et les autres substances indiquées dans le tableau IV ci-après. Le floculant préféré selon l'invention est le polychlorure d'aluminium qui est une substance également connue sous le nom d'hydroxychlorure d'aluminium, ayant pour formule générale (HO)_{y}AlₓCl_{z―y―x} et qui est notamment commercialisé par la Société Péchiney-Ugine-Kuhlmann sous le nom de marque de « WAC ».

Les charges minérales non liantes qui sont introduites, le cas échéant, au stade 1 selon l'invention, sont celles qui sont couramment utilisées dans l'industrie papetière et ont un diamètre de particules inférieur ou égal à 80 µm. Conviennent notamment les charges minérales données dans le tableau Il ci-après. La charge préférée est constituée ici par le carbonate de calcium, le talc, le kaolin et leurs mélanges, le diamètre des particules étant avantageusement compris entre 2 et 50 ¡.Lm. Sans sortir du cadre de l'invention, on peut utiliser une charge enrobée au moyen d'une substance polymère améliorant la rétention de ladite charge ; à cet effet, on peut utiliser des charges enrobées et prêtes à l'emploi, ou encore procéder à l'enrobage des charges avant leur incorporation dans la suspension aqueuse des fibres.

Comme indiqué plus haut la quantité de charge minérale non liante pourra être fonction de l'application envisagée.

Par exemple on pourra obtenir une feuille fibreuse ayant un grammage notamment compris entre 350 et 800 g/m², destinée à être utilisée dans le domaine des revêtements en remplacement de l'amiante où R est compris entre 2 et 9 et avantageusement 3 et 9.

Par exemple également on pourra obtenir une feuille fibreuse ayant un grammage compris entre 40 et 400 g/m², notamment 40-200 g/m², destinée à être utilisée dans le domaine des supports d'impression-écriture et des papiers spéciaux, quand R est compris entre 0,2 et 9. Sont inclus dans ce cas les papiers très chargés ayant un R compris entre 2 et 9 et avantageusement 3 et 9 pour lesquels, selon l'invention, on a remplacé une grande partie des fibres par une charge moins chère que lesdites fibres tout en réglant favorablement le problème technique de la rigidité.

D'autres adjuvants classiques en papeteries peuvent intervenir, le cas échéant, au stade 1, tels que par exemple les agents hydrofugeants (également appelés agents de collage), les agents antibiotiques, les agents lubrifiants, les agents anti-mousse ou brise-mousse, les azurants optiques, les colorants de nuançage. Parmi les adjuvants qui conviennent on peut notamment citer les agents hydrofugeants du tableau V et les agents auxiliaires tels que les substances A7 (azurant optique) et A10 (anti-mousse) du tableau VII.

Selon une caractéristique de l'invention, l'agent hydrofugeant est introduit au stade 1 après le liant organique et avant la 2^{*} fraction du floculant. La quantité d'agent hydrofugeant peut être comprise entre 0,05 et 10 parties, avantageusement entre 0,05 et 5, et de préférence entre 0,1 et 3 parties en poids sec pour 100 parties en poids du mélange de base, les agents hydrofugeants préférés étant les substances H1 et H4 du tableau V.

Si nécessaire, on introduit au stade 1, en même temps que l'agent hydrofugeant ou après celui-ci, au moins un agent auxiliaire choisi notamment parmi l'ensemble constitué par les agents de résistance à l'état humide (0,1 à 5 parties en poids pour 100 parties en poids du mélange de base), les agents anti-mousse (0,05 à 0,2 partie en poids pour 100 parties en poids du mélange de base), les azurants optiques (0,1 à 0,3 partie en poids pour 100 parties en poids du mélange de base), les colorants de nuançage (en quantité suffisante) et, le cas échéant, les agents lubrifiants (0,2 à 5 parties en poids pour 100 parties en poids du mélange de base : par exemple 0,2 à 3 parties en poids si R est faible, et 1 à 5 parties en poids si R est relativement plus élevé).

La feuille obtenue au stade 1 est soumise, si nécessaire, à un ou plusieurs traitements complémentaires. sur machine à papier ou hors machines à papier, pour notamment :
A) améliorer l'aspect, l'uni de surface, augmeter (le cas échéant) la résistance superficielle et uniformiser les propriétés porométriques de la feuille pour une meilleure aptitude à l'impression ;
B) diminuer le pouvoir absorbant vis-à-vis de l'eau, et éventuellement des solvants et des plastifiants ;
C) obtenir une blancheur et/ou une opacité et/ou une brillance plus élevée ;
D) renforcer les propriétés mécaniques à l'état sec et/ou humide ;
E) augmenter la rigidité ; et
F) obtenir les propriétés particulières telles qu'ignifugation, anti-adhérence, ingraissabilité, thermoscellabilité, et des effets spéciaux tels que effets barrières et imputrescibilité (résistances aux champignons et aux bactéries).

Les moyens à mettre en oeuvre, dans ce but, sont notamment la size-press ou presse encoleuse, les coucheuses à rouleaux (roll coater, reverse roll), les coucheuses à lame métallique, à lame d'air, ou encore les coucheuses à racle. A ces moyens, s'ajoutent les moyens de transformation de l'aspect de surface (lissage, calandage et/ou grainage).

D'une manière générale le stade 2 est caractérisé en ce que l'on apporte au moins une substance choisie parmi l'ensemble constitué par les charges minérales, les liants organiques et les adjuvants classiques en papeteries tels que notamment les agents d'encollage, les agents dispersants, les pigments, les agents fluorescents, les colorants de nuançage, les agents lubrifiants, les agents modificateurs de viscosité, les agents anti-mousse, les agents insolubilisants et les antibiotiques.

Bien entendu le stade 2 est mis en oeuvre en fonction des objectifs recherchés. Pour l'impression-écriture on vise en particulier l'uni de surface et la qualité de l'imprimabilité. Pour la fabrication de papiers spéciaux on vise certaines propriétés telles qu'ignifugation, imputrescibilité, résistance aux huiles, hydrophobie, thermoscellabilité, anti-adhérence, colorations, conductivité et résistivité. résistance à l'éradication chimique et physique, effet barrière vis-à-vis des solvants, des cires et des paraffines. Pour le remplacement de l'amiante on recherche notamment la diminution du pouvoir absorbant vis-à-vis de l'eau, des solvants et des plastifiants, la stabilité dimensionnelle, l'imputrescibilité et, le cas échéant, l'ignifugation.

Du point de vue pratique on utilisera au stade 2 au moins un liant notamment un liant du tableau VI donné ci-après, et, le cas échéant, au moins une substance choisie parmi les charges minérales non liantes (telles que décrites ci-dessus au stade 1) les agents auxiliaires (tels que ceux donnés dans le tableau VII ci-après), et les adjuvants spéciaux (tels que ceux donnés dans le tableau VIII ci-après).

Au stade 2, parmi les produits qui conviennent pour améliorer les qualités d'imprimabilité de la feuille fibreuse, on peut citer pour le surfaçage ou l'encollage, notamment les dérivés cellulosiques comme les amidons, la carboxyméthylcellulose, l'éthylcellulose, les alginates, les liants naturels ou synthétiques, tels que l'alcool polyvinylique, la gélatine, la caséine, les dextrines, les polymères ou copolymères en émulsion. Ces produits peuvent être combinés à un agent d'encollage classique de la papeterie comme les alkylcétènes dimères, les émulsions de cires et/ou de paraffine, les dispersions de matières plastiques styréniques, acryliques, vinyliques, acrylonitriles, styrène-butadiène, les complexes de chrome trivalent d'acide stéarique ou acides gras saturés, les organo-polysiloxannes.

La feuille fibreuse peut être, au stade 2, enduite une ou plusieurs fois, sur une ou deux faces avec une couche pigmentée. Parmi les produits qui conviennent pour la réalisation du bain de couchage, on peut notamment citer : les charges classiques de la papeterie comme celles du mélange de base. Pour cet usage, les particules doivent être plus fines : on utilisera de préférence des pigments avec 70 à 95 % de particules inférieures ou égales à 5 µm. Ces charges sont généralement préalablement dispersées avec des dispersants minéraux (polyphosphates de sodium) et/ou des dispersants organiques (polyacrylates notamment), et doivent être associées à un ou plusieurs liants naturels ou synthétiques.

La quantité de matière sèche déposée au stade 2 peut être variable, et comprise notamment entre 1 et 150 g/m², compte tenu des différents moyens d'enduction utilisables et des propriétés finales requises. A titre indicatif, en size-press non pigmentée, on pourra appliquer 1 à 10 g/m² de matières sèches. Par couchage pigmenté avec une racle Champion on pourra appliquer entre 3 et 30 g/m² de matières sèches sur une face en un seul passage. Sur une lame d'air on pourr appliquer 5 à 40 g/m² de matières sèches sur une face en un seul passage.

En lame traînante rigide ou souple, on pourra appliquer 5 à 40 g/m² de matières sèches sur une face en un seul passage.

Parmi les produits qui conviennent pour diminuer le pouvoir absorbant vis-à-vis de l'eau, et éventuellement des solvants et des plastifiants, on peut notamment utiliser les agents d'encollage classiques de la papeterie déjà mentionnés ci-dessus.

Parmi les produits qui conviennent pour renforcer les caractéristiques physiques à l'état sec et/ou humide on peut notamment utiliser les liants naturels ou synthétiques, et les agents de résistance à l'état humide déjà mentionnés ci-dessus.

Parmi les produits qui conviennent pour améliorer les propriétés d'ininflammabilité en favorisant au contact de la flamme la formation d'une structure charbonneuse, on peut notamment citer les composés azotés (en particulier les résines urée-formol et mélamine-formol) les dérivés du bore (en particulier, le borate d'ammonium, l'acide borique et ses sels métalliques) le sulfamate d'ammonium et les dérivés d'antimoine. Bien entendu, l'agent d'ignifugation renforce, si nécessaire, les propriétés de résistance au feu qui sont conférées par la charge minérale introduite au stade 1, et, le cas échéant, par la charge minérale introduite au stade 2. De façon avantageuse, on utilisera 2 à 15 parties en poids d'agent d'ignifugation pour 100 parties en poids de feuille fibreuse à traiter.

Parmi les produits qui conviennent pour améliorer l'anti-adhérence, on peut notamment citer les organo-polysiloxannes, les complexes de chrome trivalent d'acide stéarique ou acide gras saturés et les cires. De façon avantageuse, on utilisera 0,1 à 5 g d'agent anti-adhérent par m² de feuille fibreuse à traiter.

Parmi les produits qui conviennent pour améliorer l'ingraissabilité, on citera notamment le phosphate d'ammonium bis-(N-éthyl-2-perfluoroalkyl-sulfonamide d'éthyle) (nom commercial : Scotch- ban). De façon avantageuse, on utilisera 0,5 à 1 % en poids d'un tel agent par rapport au poids de la feuille fibreuse à traiter.

Les propriétés barrières et/ou thermoscellables de la feuille fibreuse peuvent être obtenues par enduction 1 ou 2 faces avec des polymères ou copolymères en émulsion et notamment avec les copolymères éthylène-acétate de vinyle, les copolymères acryliques, les copolymères de chlorure de vinylidène.

La résistance au développement des moisissures et des champignons peut être obtenue par un traitement complémentaire en surface avec un agent bactéricide et/ou fongicide classique de la papeterie.

Grâce au stade 1, on obtient par voie papetière une feuille fibreuse à partir de fibres..d'un floculant, d'un liant, et d'une charge minérale, caractérisée en ce qu'elle renferme :
- 100 parties en poids d'un mélange de base choisi constitué par les fibres et la charge minérale non liante ;
- 0,02 à 10 parties en poids d'agent floculant ;
- 2 à 30 parties en poids de liant ; et le cas échéant,
- 0,05 à 10 et avantageusement 0,05 à 5 parties en poids d'agent hydrofugeant ; et en ce que le rapport pondéral (R) charge minérale non liante-fibres est compris entre 2 et 9.
Après le stade 2, on obtient une feuille fibreuse à laquelle on a notamment apporté par enduction, imprégnation au moins un liant et, le cas échéant, au moins une substance choisie parmi les charges minérales non liantes, les agents auxiliaires et les adjuvants spéciaux.

Le meilleur mode de mise en oeuvre du procédé de l'invention a été décrit ci-après.

### Stade 1

On met les fibres en suspension à 10-50 g/1 et en particulier à 30-50 g/I dans de l'eau [si on utilise des fibres cellulosiques celles-ci auront été préalablement défibrées et raffinées à un degré S.R. de 15 à 65] (par exemple un S.R. de 15 à 60) et avantageusement de 15-15,5 à 40-45 quand R est compris entre 2 et 9 si on utilise des fibres de sulfate de calcium celles-ci seront mises en suspension dans de l'eau saturée en sulfate de calcium (2 à 3 g/I) et toutes les eaux de dilution seront également saturées en sulfate de calcium ; si on utilise des fibres d'une autre nature (fibres minérales et fibres organiques synthétiques), celles-ci seront soit défibrées séparément, soit dispersées sous forte agitation dans un cuvier renfermant les fibres cellulosiques raffinées ; pour certaines applications où le degré S.R. n'est pas très élevé (S.R. inférieur à 35) il peut être avantageux de raffiner ensemble les fibres cellulosiques et les fibres organiques synthétiques. La charge minérale sous forte agitation est mise en suspension dans l'eau à 300-600 g/I dans une deuxième cuve puis mélangée avec les fibres dans un rapport pondéral charge-fibres compris entre 2 et 9 (une partie de la charge minérale peut provenir, le cas échéant, de la réinsertion de papiers déjà chargés tels que les vieux papiers et les cassés machine). On obtient ainsi le mélange de base.

Le floculant minéral ou synthétique généralement cationique est dilué dans de l'eau de 1 à 10 fois, puis est introduit dans le mélange constitué par les fibres et la charge minérale non liante, à la dose de 0,01 à 4, notamment 0,01 à 3 parties en l'état pour 100 parties en poids du mélange de base. On utilisera avantageusement un floculant minéral et de préférence le polychlorure d'aluminium.

Le liant, de préférence l'amidon natif pour l'application impression-écriture, après avoir été préalablement cuit à 80-90 °C, ou un latex en émulsion aqueuse, est alors incorporé dans le mélange sous agitation, à une concentration comprise entre 15 et 100 g/I soit en discontinu, soit de préférence, en continu, dans les circuits de tête avant les autres adjuvants. Peuvent être alors incorporés, soit en discontinu dans un cuvier de mélange, soit en continu dans les circuits de tête : un agent d'hydrofugation, un agent d'azurage, un ou des colorants de nuançage, un agent anti-mousse, ou brise-mousse, et éventuellement le lubrifiant.

On incorpore de nouveau avant la caisse de tête, l'agent floculant (à la dose de 0,01 à 6, notamment de 0,01 à 5 parties en poids, pour 100 parties en poids du mélange de base) qui, généralement à ce stade, est encore un floculant minéral, notamment le polychlorure d'aluminium qui a un rôle important sur la floculation, la rétention et l'égouttage. Ces deux dernières propriétés peuvent être, le cas échéant, améliorées en ajoutant également un agent de rétention classique de la papeterie.

Les additifs suivants : agents de résistance à l'état humide et antibiotiques (bactéricides et/ou fongicides) sont préférentiellement introduits dans le mélange de base avant le liant.

La suspension résultante est essorée sur une toile d'une machine à papier. La nature de la toile aura un rôle important sur la rétention en fonction du grammage de la feuille minérale et de la vitesse de fabrication. On peut par exemple utiliser des toiles avec des armatures tissu uni, tricot, retors simple. On pourra utiliser par exemple des toiles de tissu uni 28 x 22 cm, 28 x 24 cm, 32 x 26 cm, 36 x 32 cm, ou des toiles maillon 26 x 25 cm, 28 x 27 cm. Pour le remplacement de l'amiante et pour des épaisseurs de matériaux supérieures à 400 µm, l'essorage pourra être effectué sous une charge linéaire faible de 0,5 à 35 kg/cm.

Après formation de la feuille, on procède à un pressage classique en partie humide au moyen d'une ou plusieurs presses coucheuses, presses montantes, presses offset ou presses multiples, les presses étant habillées ou nues, puis au séchage.

La feuille fibreuse obtenue au stade 1 peut avoir un grammage variable en fonction des applications recherchées. On pourra avoir ainsi un grammage compris entre 40 et 800 g/m². On observe que la feuille fibreuse du stade 1 est séchée beaucoup plus rapidement qu'une feuille de papier cellulosique classique. En effet, il est possible de gagner, dès les premiers sécheurs, plus de 20 points de siccité. Cet avantage est très appréciable et permet un gain substantiel de production et une diminution de la consommation d'énergie.

### Stade 2

On soumet la feuille obtenue au stade 1 à un ou plusieurs traitements sur machine à papier ou hors machine à papier.

Les quantités de matières déposées sur la feuille fibreuse au cours de ces traitements de surface sont très variables et dépendent évidemment des objectifs recherchés et des moyens de fabrication mis en oeuvre. Dans les applications traditionnelles d'impression-écriture, ces traitements de surface peuvent être du type de ceux couramment employés sur les supports cellulosiques. Pour les applications spéciales, leur nature sera fonction des propriétés souhaitées. En général, on utilisera des bains aqueux de 10 à 600 g/I.

D'autres avantages et caractéristiques seront mieux compris à la lecture qui va suivre d'exemples non limitatifs mais donnés à titre d'illustration.

### Exemple 1

### Stade 1

On prépare une suspension de fibres de gypse aciculaire de 1,5 mm de longueur moyenne à une concentration de 10 à 50 g/I dans de l'eau saturée en CaS0₄ (environ 2 à 3 g/I) et de fibres cellulosiques (pulpées et raffinées pour un niveau d'engraissement de 15 à 35 degrés S.R.). Pour 100 parties en poids d'un mélange de base [comprenant 2 à 9 parties en poids de charge minérale (kaolin) et 1 partie en poids de fibres (55 à 90 % en poids de fibres de gypse aciculaire et 45 à 10 % en poids de fibres cellulosiques)] on introduit successivement les additifs suivants pour fabriquer une feuille sur machine à papier :

Remarque : le bactéricide et le fongicide sont incorporés de préférence au mélange de base avant le floculant (1^{re} fraction) et le liant..

On essore faiblement en partie humide puis sèche. On fabrique ainsi une feuille souple de 350 à 800 g/ₘ2.

### Stade 2

La feuille ainsi obtenue est imprégnée au moyen d'un bain aqueux comprenant 200 à 400 g/I de la formulation suivante : agent ignifugeant [sulfamate d'ammonium-phosphate d'ammonium-borate d'ammonium

La reprise souhaitée est de 20 à 50 g/m² après séchage. Le matériau ainsi obtenu peut être, le cas échéant, légèrement lissé. On obtient une feuille minérale ayant des propriétés ignifuges et utile dans le domaine du remplacement de l'amiante.

### Exemple 2

### Stade 1

A partir de 100 parties en poids du mélange de base [talc-fibres cellulosiques dans le rapport pondéral (3 : 1) à (9 : 1)] et des additifs suivants :

### Stade 2

La feuille ainsi obtenue est imprégnée au moyen d'un bain aqueux comprenant 300 à 500 g/I de la formulation suivante :

La reprise souhaitée est de 10 à 50 g/m² (en matière sèche). On obtient un produit de remplacement de l'amiante ayant des propriétés ignifuges.

### Exemple 3

La feuille obtenue au stade 1 de l'exemple 2 est traitée au moyen d'un bain d'imprégnation aqueux renfermant 200 à 400 g/I de la formulation suivante :

La reprise souhaitée après séchage est de 20 à 40 g/m². On obtient un produit utile pour le remplacement de l'amiante et non ignifugé.

### Exemple 4

On disperse du talc (500 g/l) de l'eau sous forte agitation, puis on l'incorpore dans une dispersion de fibres cellulosiques raffinées à un degré S.R. compris entre 15 et 35. Pour 100 parties en poids d'un mélange de base [comprenant 2 à 9 parties en poids de talc et 1 partie en poids de fibres cellulosiques] on introduit successivement les additifs suivants pour fabriquer une feuille sur machine à papier :

On fabrique après égouttage, pressage, puis séchage une feuille de 350 à 800 g/m² qu'on lisse, le cas échéant, en bout de machine à papier. On obtient un produit de remplacement de l'amiante non ignifugé.

### Exemple 5

La feuille obtenue à l'exemple 4 est soumise à un traitement de finition selon les modalités opératoires décrites respectivement à l'exemple 1 (stade 2), à l'exemple 2 (stade 2) et à l'exemple 3, on obtient ainsi trois feuilles minérales imprégnées constituant de bons produits de remplacement de l'amiante.

### Exemple 6

On procède comme indiqué à l'exemple 4 à partir d'un mélange de base comprenant du kaolin (3 à 9 parties en poids) et des fibres cellulosiques (1 partie en poids) faiblement raffinées (degré S.R. compris entre 15 et 35), on obtient une feuille minérale de propriétés analogues à celle de l'exemple 4.

La finition de cette feuille est réalisée par imprégnation comme indiqué à l'exemple 5. On obtient un produit de remplacement de l'amiante.

### Exemple 7

On procède comme indiqué à l'exemple 4 à partir d'un mélange de base comprenant du talc (2 à 9 parties en poids) et un mélange de fibres F22 (1 partie en poids) constitué de fibres cellulosiques (95 % en poids) et de fibres de verre (5 % en poids). On obtient une feuille minérale que l'on peut imprégner selon les modalités décrites à l'exemple 5 pour le remplacement de l'amiante.

### Exemple 8

On prépare une feuille minérale selon le procédé décrit à l'exemple 4 à partir de 100 parties en poids d'un mélange de base [talc-fibres cellulosiques (85 : 15) en poids] à la différence que les 10 parties en poids de liant L10 de l'exemple 4 sont remplacées par 5 parties en poids de liant L1 (quantité totale de L1 : 7 parties en poids). Cette feuille est imprégnée comme indiqué à l'exemple 5. On obtient un produit de remplacement de l'amiante.

### Exemple 9

On prépare une feuille minérale selon le procédé de l'exemple 4 à partir de 100 parties en poids d'un mélange de base [kaolin-fibres cellulosiques (80:20) en poids] à la différence que le liant L10 de l'exemple 4 est remplacée par une quantité équivalente de polychloroprène.

Cette feuille présente une meilleure résistance à la flamme que celle du matériau de l'exemple 4. Bien entendu, elle est imprégnée comme indiqué à l'exemple 5. On obtient un produit de remplacement de l'amiante.

### Exemples 10 à 16

Plusieurs feuilles minérales destinées au remplacement de l'amiante ont été préparées à partir des mélanges de base et des autres ingrédients donnés dans le tableau IX où ont été également consignés les produits de comparaisons (CP 1-CP 4).

Le produit de l'exemple 10 est une feuille qui présente d'excellentes propriétés mécaniques à l'état sec et à l'état humide. Par rapport à une feuille selon l'invention préparée avec les mêmes ingrédients mais sans fibres de polyéthylène (le mélange F 21 comprenant 16 parties en poids de F 1 et 9 parties en poids de F 11, étant remplacé par 25 parties en poids de F 1), la feuille de l'exemple 10 conduit à une amélioration de la cohésion interne de (40 %), de la résistance à la traction (de 15 %) et de la stabilité dimentionnelle (de 30 à 40 %).

Des essais ont été entrepris pour étudier l'importance de l'utilisation du floculant avant et après le liant. Des formettes (sans lubrifiant) ont été préparées pour comparer les feuilles selon l'invention avec des feuilles préparées avec les mêmes ingrédients mais en incorporant tout le floculant avant ou respectivement après le liant. Les résultats du tableau X ci-après montrent que pour obtenir le même grammage que exemple 11 et respectivement exemple 15, CP 1 et CP 2 et respectivement CP 3 et CP 4 conduisent à des pertes sous toile importantes. De plus, la préparation de CP 1 et CP 2 entraîne un ralentissement de l'égouttage de 30 à 70 % (pour CP 1) et de 10 à 15 % (pour CP 2) par rapport à exemple 11.

Dans le tableau XI ci-après on a comparé les propriétés physiques et mécaniques de feuilles minérales selon l'invention avec une feuille d'amiante, ici les exemples 1-4 ayant été obtenus à partir d'un mélange de base de rapport R (85 : 15), et l'exemple 12 d'un rapport R (83 : 27).

Dans le tableau XII ci-après on a comparé, en ce qui concerne l'isolation acoustique, une feuille (A) de 400 g/m² et de 0,6 mm d'épaisseur préparée selon le procédé de l'exemple 4 (à partir d'un mélange de base talc -fibres cellulosiques (85 : 15) en poids) avec une feuille d'amiante (B) de 400 g/m² et de 0,6 mm d'épaisseur. Les résultats concernent les feuilles A et B et les matériaux obtenus par contrecollage de A ou B sur plusieurs supports (placoplâtre, fibrociment et aggloméré de bois), et sont exprimés en décibels (dB) en fonction de la fréquence (Hz) de la source sonore.

Enfin, l'isolation thermique a été déterminée selon la technique suivante : une plaque chauffante est disposée entre deux échantillons identiques dont on veut mesurer la conductibilité thermique ; l'ensemble est pressé entre deux plaques métalliques maintenues à température constante ; des thermocouples mesurent en permanence la différence de température entre la plaque chauffante et chacune des plaques externes ; la plaque chauffante est alimentée en puissance constante puis lorsque le régime permanent est atteint, la distribution de température est linéaire à l'intérieur du matériau à étudier, et la conductibilité thermique s'exprime par la relation. où
Q est la puissance dissipée (en calorie/seconde),
S est la surface de l'échantillon (en cm²),
e est l'épaisseur de l'échantillon (en cm), et
Δt est le gradient de température en °C

Du point de vue de l'isolation thermique, la feuille A selon l'invention (λ = 13,8 x 10.⁵ cal/cm - s - °C) est beaucoup plus intéressante que la feuille d'amiante B (λ = 26,5 x 10.⁵ cal/cm · s · °C).

L'ensemble de ces résultats et de ceux des tableaux XI et XII permet de conclure que les feuilles minérales selon l'invention ont des propriétés supérieures ou égales à celles de l'amiante.

Du point de vue pratique, les feuilles selon les exemples 1 à 16 sont utilisables notamment pour revêtements de sols et muraux. Les feuilles ignifugées le cas échéant, peuvent être contrecollées notamment sur des panneaux de placoplâtre en vue de la réalisation de plafonds de sécurité.

### Exemple 17

En procédant comme indiqué à l'exemple 4, on prépare une feuille de 80 g/m² qu'on lisse, le cas échéant, en bout de machine à papier. Cette feuille est utilisable comme support de base pour impression-écriture.

### Exemples 18-20

La feuille obtenue à l'exemple 17 est soumise à un traitement complémentaire selon les modalités de l'exemple 1 (stade 2), de l'exemple 2 (stade 2) et respectivement de l'exemple 3 ; on obtient trois feuilles minérales utilisables dans le domaine de l'impression-écriture.

### Exemple 21

On procède comme indiqué à l'exemple 4 en préparant une feuille de 80 g/m² à partir d'un mélange de base comprenant du kaolin (3 à 9 parties en poids) et des fibres cellulosiques faiblement raffinées (degré S.R. compris entre 15 et 35). On obtient une feuille minérale ayant des propriétés analogues à celles de l'exemple 17 et qui peut être soumise à un des traitements complémentaires des exemples 18 à 20.

### Exemple 22

On prépare une feuille de 80 g/m² selon les modalités données à l'exemple 7 à partir d'un mélange de base comprenant 2 à 9 parties en poids de talc et une partie en poids de fibre F 22. On obtient une feuille minérale que l'on peut traiter selon les modalités des exemples 18 à 20.

### Exemple 23

On prépare selon l'exemple 4 une feuille minérale de 80-120 g/m². Cette feuille est enduite en size-press avec un bain aqueux d'amidon à 100 g/I pour une reprise (en matière sèche) de 2 à 4 g/m². On procède ensuite à un couchage sur une face ou les 2 faces de cette feuille au moyen d'un bain pigmenté renfermant 400 à 500 g/I de la formulation suivante :

La reprise en matière sèche est de 10 à 20 g/m² par face (le cas échéant, le bain peut comporter un ou plusieurs colorants de nuançage).

Le matériau résultant est, après séchage, lissé puis calandré. Il présente une bonne aptitude à l'impression offest. Le cas échéant, il peut être à nouveau couché hors machine à papier, notamment au moyen d'une lame d'air, d'un trailing blade ou d'un roll coater.

### Exemple 24

On procède comme indiqué à l'exemple 8 pour préparer une feuille de 80-120 g/m². Cette feuille est ensuite traitée selon les modalités d'un des exemples 18 à 20 pour donner un support d'impression-écriture.

### Exemple 25

On prépare une feuille de 40-200 g/m² selon les modalités décrites à l'exemple 9. Cette feuille est ensuite traitée selon les modalités d'un des exemples 18 à 20 donner un support d'impression-écriture.

### Exemple 26

On prépare selon l'exemple 4 une feuille minérale de 93 g/m² à partir d'un mélange de base [talc - fibres cellulosiques (85: 15) en poids]. Cette feuille est enduite en size-press avec un bain aqueux d'amidon (100 g/I) renfermant un azurant optique et un colorant bleu de nuançage (en quantité suffisante) pour une reprise en matière sèche de 2 g/_{M}². On obtient après lissage une feuille de papier pour impression - écriture ayant les propriétés suivantes :

### Exemples 27 à 37

En mettant en oeuvre le stade 1 à partir des quantités données dans le tableau XIII, on obtient des supports ayant une très bonne stabilité dimentionnelle (taux de cendres élevé), un bon à plat, et une opacité de 83 à 85 pour des grammages variables entre 65 à 70 g/m². Ces supports de couche sont très acceptables pour l'impression-écriture et ont un coût inférieur à celui des supports classiques dans ce domaine.

Dans le tableau XIII, les quantités du mélange de base (charge minérale et fibres) sont exprimées en parties en poids, et les quantités de tous les autres ingrédients sont exprimées en pourcentage en poids par rapport au poids du mélange de base.

La feuille de l'exemple 37 convient parfaitement comme support de base pour revêtement mural.

### Exemples 38 à 57

A partir des exemples 27 à 37, en mettant en oeuvre le stade 2 selon les modalités du tableau XIV (où la concentration et la composition du bain de traitement ont été consignées), on obtient les feuilles minérales des exemples 38 à 57 du tableau XV.

Les traitements size-press confèrent à la feuille minérale une bonne tenue à l'arrachage IGT. Les hélio-tests sont également bons.

Parmi les applications particulières, on cite ce qui suit :

La feuille minérale de l'exemple 46 a au texte AFNOR (flamme alcool) une surface charbonnée < 60 cm² (classement M1). Il n'y a pas de flamme, ni de points en ignition sur la feuille. Ce support peut être utilisé par exemple comme affiche publicitaire dans les lieux recevant le public.

La feuille minérale de l'exemple 47 couchée sur une face a une bonne imprimabilité et une bonne résistance aux huiles (turpentine-test > 1 800 secondes). Type d'utilisation : étiquettes pour bouteilles d'huile d'autant plus que la feuille a un bon à plat, et ne se replie pas au contact de l'eau.

Les exemples 48 et 49 concernant un couché 1 face ou 2 faces pour les magazines (offset, hélio) et un couché 1 face pour étiquettes (de bouteille de bière notamment).

Le support minéral de l'exemple 50, de bonne stabilité dimensionnelle, mélaminé en size-press, peut être utilisé comme support abrasif. Son avantage est indépendamment du coût inférieur du support de base, une réduction de la reprise de résine pour l'imprégnation totale (moins de fibres cellulosiques, le talc est hydrophobe).

Le support minéral de l'exemple 51 est thermoscellable et peut être utilisé dans le domaine de l'emballage.

La feuille minérale de l'exemple 52 anti-adhérente sur une face peut être utilisée comme papier transfert pour enduction de chlorure de polyvinyle ou de polyuréthane.

L'enduction PVDC (2 couches) confère à la feuille minérale de l'exemple 53 une bonne imperméabilité à la vapeur d'eau. Le produit obtenu est utile dans le domaine des emballages alimentaires.

Le produit de l'exemple 54 présente essentiellement une bonne souplesse, une bonne résistance aux lavages (plynomètre > 500 frottements), une bonne aptitude à l'impression hélio. La présence de fibres de polyéthylène dans sa composition favorise le gaufrage profond (meilleure permanence après lavage). Ce support peut être utilisé comme revêtement mural.

La feuille de l'exemple 55 présente principalement une bonne résistance à l'eau, et est utilisable comme support diazo.

Dans le tableau XVI ont été indiquées les propriétés de feuilles minérales obtenues au stade 1 (exemples 27, 28 et 32).

Dans le tableau XVII on a comparé un certain nombre de feuilles obtenues au stade 2 (exemples 38, 39, 46 et 48) avec des produits de comparaison CP 5 et CP 6 (obtenus à partir d'un support cellulosique standard ayant été soumis à une size-press avec de l'amidon) et CP 7 (un couché magazine cellulosique classique). Dans cette comparaison on a constaté que « l'imprimabilité IGT » est bonne, que le classement ignifugation selon la norme AFNOR est « M 1 pour le produit de l'exemple 46 et que l'hélio- test est « bon pour l'exemple 48 et CP 7.

### Exemple 58

On procède comme indiqué à l'exemple 10 (cf tableau IX) pour obtenir une feuille minérale ayant un grammage de 80-120 g/m², et qui présente d'excellentes propriétés mécaniques à l'état sec et humide en raison de la présence de fibres de polyéthylène. Cette feuille peut être traitée selon les modalités décrites dans le tableau XIV.

### Exemple 59

Des essais ont été entrepris pour étudier l'importance de l'utilisation du floculant avant et après le liant dans le domaine de l'impression-écriture pour un papier chargé (exemple 59 ; R > 2). Des formettes ont été préparées selon les indications du tableau XXII où les quantités sont données en partie en poids (stade 1 seulement), les quantités totales de floculant étant identiques pour Ex. 59, CP 13 et CP 14. Les résultats, en ce qui concerne les pertes sous toiles, données dans le tableau XXIII confirment ceux du tableau X relatif au remplacement de l'amiante.

### (Voir Tableaux pages 14-34)

## Revendications

1. Procédé de préparation d'une feuille fibreuse par voie papetière en vue d'améliorer les liaisons et/ou rétention, dans lequel on forme une feuille par voie humide à partir d'une suspension aqueuse renfermant des fibres autres que l'amiante, ce dernier étant exclu, un liant organique, un floculant et une charge minérale non liante, dans lequel le floculant est introduit dans la suspension aqueuse renfermant le mélange de base constitué par les fibres et la charge minérale non liante, ledit procédé réalisé sur des machines à papier industrielles fabriquant en continu étant caractérisé en ce que successivement :
a) on prépare une suspension aqueuse renfermant 100 parties en poids sec d'un mélange de base ayant un rapport pondéral charge minérale non liante-fibres R compris entre 2 et 9 ;
b) on introduit dans cette suspension 0,01 à 4 parties en poids sec de floculant ;
c) on introduit dans le mélange résultant 2 à 30 parties en poids sec de liant organique ;
d) on introduit dans le mélange résultant 0,01 à 6 parties en poids sec de floculant ; et
e) on forme une feuille fibreuse à partir de la suspension aqueuse résultante selon une technique papetière puis essore et sèche ladite feuille.

2. Procédé selon la revendication 1, caractérisé en ce que l'on soumet la feuille sèche ainsi obtenue à un traitement de surface.

3. Procédé selon l'une quelconque des revendications 1 et 2, caractérisé en ce que, après l'addition du liant à l'étape c) et avant l'addition du floculant à l'étape d), on introduit dans la suspension aqueuse un agent hydrofugeant.

4. Procédé selon la revendication 3, caractérisé en ce que l'on utilise 0,05 à 5 parties en poids sec d'agent hydrofugeant pour 100 parties en poids de mélange de base.

5. Procédé selon l'une quelconque des revendications 1 et 2, caractérisé en ce que le liant organique est un amidon renfermant dans sa partie polymère linéaire amylose 50 à 6 000 motifs anhydroglucose par molécule.

6. Procédé selon la revendication 5, caractérisé en ce que l'amidon est la fécule native de pomme de terre, ou l'amidon de maïs natif.

7. Procédé selon l'une quelconque des revendications 1 et 2, caractérisé en ce que le liant organique de l'étape c) est un amidon préalablement cuit à 80-90 °C et renfermant 6 000 motifs anhydroglucose par molécule.

8. Procédé selon la revendication 2, caractérisé en ce que le stade 2 comprend au moins un traitement choisi parmi l'ensemble constitué par les traitements de surface mécaniques et les traitements chimiques de surfaçage et couchage.

9. Procédé selon la revendication 8, caractérisé en ce que le traitement du stade 2 comporte l'apport d'un liant au moyen d'un bain aqueux dudit liant de 10 à 600 g/I, renfermant, le cas échéant, au moins une substance choisie parmi l'ensemble constitué par les charges minérales non liantes, les agents auxiliaires, les agents d'ignifugation, les antibiotiques et les agents anti-adhérents.

10. Feuille fibreuse, caractérisée en ce qu'elle est préparée selon le procédé de l'une quelconque des revendications 1 à 9, et en ce qu'elle a un grammage de 40 à 400 g/m².

11. Feuille fibreuse utile notamment dans le domaine des revêtements en remplacement de l'amiante, caractérisée en ce qu'elle est préparée selon le procédé de l'une quelconque des revendications 1 à 9 et en ce qu'elle a un grammage de 350 à 800 g/m².

12. Feuille fibreuse selon la revendication 10 ou 11, caractérisée en ce qu'elle a été soumise à un traitement de surface par voie chimique de façon à avoir une reprise en matière sèche de 1 à 150 g/m².

## Claims

1. Method for the preparation of a fibrous sheet by paper-making means with a view to improving the bond and/or retention, in which a sheet is formed by wet method from an aqueous suspension containing fibers other than asbestos fibers, said latter being excluded, an organic binder, a flocculating agent and, a non-binding mineral filler, in which the flocculating agent is introduced in the aqueous suspension containing the basic mixture constituted by the fibers and the non-binding mineral filler, said method which is carried out with industrial paper-making machines being characterized in that it consists in, successively:
a) preparing an aqueous suspension containing 100 parts by dry weight of a basic mixture having a non-binding mineral filler-fibers weight ratio (R) ranging between 2 and 9 ;
b) introducing in said suspension 0.01 to 4 parts by dry weight of flocculating agent,
c) introducing in the resulting mixture 2 to 30 parts by weight of mineral binding agent ;
d) introducing in the resulting mixture 0.01 to 6 parts by dry weight of flocculating agent ; and
e) forming a fibrous sheet from the resulting aqueous suspension according to a paper-making technique, then in de-watering and drying said sheet.

2. Method according to claim 1, characterized in that the resulting dry sheet is subjected to a surface treatment.

3. Method according to any one of claims 1 and 2, characterized in that, after addition of the binding agent in step c) and before addition of the flocculating agent in step d), a water-proofing agent is introduced in the aqueous suspension.

4. Method according to claim 3, characterized in that 0.05 to 5 parts by dry weight of water-proofing agent are used for 100 parts by weight of basic mixture.

5. Method according to any one of claims 1 and 2, characterized in that the organic binder is a starch containing in its amylose linear polymer part 50 to 6 000 anhydroglucose units per molecule.

6. Method according to claim 5, characterized in that the starch is the native starch of potato or native corn starch.

7. Method according to any one of claims 1 and 2, characterized in that the organic binder of step c) is a starch pre-cooked to 80-90 °C and containing 6 000 anhydroglucose units per molecule.

8. Method according to claim 2, characterized in that step 2 comprises at least one treatment selected from the group constituted by the mechanical surface treatments and the chemical surfacing and coating treatments.

9. Method according to claim 8, characterized in that the treatment of step 2 comprises the addition of a binder by means of an aqueous bath of 10 to 600 g/I, containing, if necessary, at least one substance chosen from the group constituted by the non-binding mineral fillers, the auxiliary agents, and the special adjuvants, fire-proofing agents, antibiotics and non-stick agents.

10. Fibrous sheet, characterized in that it is prepared according to the process of any one of claims 1 to 9, and in that it has a weight of 40 to 400 g/m².

11. Fibrous sheet, useful in particular in the field of coverings as a replacement for asbestos, characterized in that it is prepared according to the method of any one of claims 1 to 9 and in that it has a weight of 350 to 800 g/m².

12. Fibrous sheet according to claim 10 or 11, characterized in that it has been subjected to a surface treatment by chemical process so as to have a dry-material regain of 1 to 150 g/m²,

## Patentansprüche

1. Verfahren zur Herstellung einer Faserbahn nach einer Papierherstellungsmethode im Hinblick auf eine Verbesserung der Bindungen und/oder Retention, bei dem man auf nassem Weg eine Bahn aus einer wäßrigen Suspension bildet, die Fasern außer Asbest, welches ausgeschlossen ist, ein organisches Bindemittel, ein Flockungsmittel und eine nichtbindende mineralische Füllung enthält, wobei das Flockungsmittel in die wäßrige Suspension, die das aus den Fasern und der mineralischen Füllung bestehende Basisgemisch enthält, eingeführt wird und das Verfahren auf kontinuierlich produzierenden industriellen Papiermaschinen durchgeführt wird, dadurch gekennzeichnet, daß man nacheinander:
a) eine wäßrige Suspension herstellt, die 100 Trockengewichtsteile eines Basisgemisches mit einem Gewichtsverhältnis von nicht-bindender mineralischer Füllung zu Fasern von R zwischen 2 und 9 enthält ;
b) in diese Suspension 0,01 bis 4 Trockengewichtsteile Flockungsmittel einführt ;
c) in das erhaltene Gemisch 2 bis 30 Trockengewichtsteile organisches Bindemittel einführt ;
d) in das erhaltene Gemisch 0,01 bis 6 Trockengewichtsteile Flockungsmittel einführt ; und
e) aus der erhaltenen wäßrigen Suspension nach einer Papierherstellungstechnik eine Bahn bildet und dann diese Bahn lufttrocknet und trocknet.

2. Verfahren nach dem Anspruch 1, dadurch gekennzeichnet, daß man die so erhaltene trockene Bahn einer Oberflächenbehandlung unterwirft.

3. Verfahren nach irgendeinem der Ansprüche 1 und 2, dadurch gekennzeichnet, daß man nach dem Zusatz des Bindemittels im Schritt c) und vor dem Zusatz des Flockungsmittels im Schritt d) ein wasserabweisendes Mittel in die wäßrige Suspension einführt.

4. Verfahren nach dem Anspruch 3, dadurch gekennzeichnet, daß man 0,05 bis 5 Trockengewichtsteile wasserabweisendes Mittel je 100 Gewichtsteile des Basisgemisches verwendet.

5. Verfahren nach irgendeinem der Ansprüche 1 und 2, dadurch gekennzeichnet, daß das organische Bindemittel eine Stärke ist, die in ihrem linearen Amylosepolymerteil 50 bis 6 000 Anhydroglucosegrundeinheiten je Molekül enthält.

6. Verfahren nach dem Anspruch 5, dadurch gekennzeichnet, daß die Stärke natürliche Kartoffelstärke oder natürliche Maisstärke ist.

7. Verfahren nach irgendeinem der Ansprüche 1 und 2, dadurch gekennzeichnet, daß das organische Bindemittel des Schritts c) eine Stärke ist, die vorher bei 80-90 °C gekocht wurde und 6 000 Anhydroglucosegrundeinheiten je Molekül enthält.

8. Verfahren nach dem Anspruch 2, dadurch gekennzeichnet, daß die Stufe 2 wenigstens eine Behandlung aufweist, die aus der Gruppe gewählt ist, die aus den mechanischen Oberflächenbehandlungen und den chemischen Oberflächenverbesserungs- und Gautschbehandlungen besteht.

9. Verfahren nach dem Anspruch 8, dadurch gekennzeichnet, daß die Behandlung der Stufe 2 die Zufuhr eines Bindemittels mittels eines wäßrigen Bades mit 10 bis 600 g dieses Bindemittels je Liter aufweist, das ggf. wenigstens einen Stoff enthält, der aus der Gruppe gewählt ist, die aus den nichtbindenden mineralischen Füllstoffen, den Hilfsmitteln, den Feuerschutzmitteln, den Antibiotika und den Antihaftmitteln besteht.

10. Faserbahn, dadurch gekennzeichnet, daß sie nach dem Verfahren irgendeines der Ansprüche 1 bis 9 hergestellt ist und daß sie eine Flächenmasse von 40 bis 400 g/m² hat.

11. Faserbahn, die besonders auf dem Gebiet der Überzüge anstelle des Asbests brauchbar ist, dadurch gekennzeichnet, daß sie nach dem Verfahren irgendeines der Ansprüche 1 bis 9 hergestellt ist und daß sie eine Flächenmasse von 350 bis 800 g/m² hat.

12. Faserbahn nach dem Anspruch 10 oder 11, dadurch gekennzeichnet, daß sie einer Oberflächenbehandlung auf chemischen Wege derart unterworfen ist, daß sie eine Wiederaufnahme an Trockenmaterial von 1 bis 150 g/m² hat.
